# EUROPÄISCHE PATENTSCHRIFT

(11) **EP 0 767 273 B1**
(45) Veröffentlichungstag und Bekanntmachung des Hinweises auf die Patenterteilung: **18.07.2001**
(21) Anmeldenummer: 96114696.6
(22) Anmeldetag: 13.09.1996
(51) Int. Cl.: D21H 19/36, D21H 25/14

(54) **Papier mit einer im Gussstreichverfahren aufgebrachten Beschichtung**
Paper with a coating applied by cast coating
Papier pourvu d'un revêtement appliqué par un processus de fabrication du papier couche chrome

(30) Priorität: 07.10.1995 DE 19537427
(43) Veröffentlichungstag der Anmeldung: 09.04.1997
(73) Patentinhaber: Mitsubishi HiTec Paper Bielefeld GmbH, 33699 Bielefeld (DE)
(72) Erfinder: Bergmann, Werner, Dr., 41379 Brüggen (DE); Baumgarten, Dieter, 33719 Bielefeld (DE); Pfeifer, Peter, 33818 Leopoldshöhe (DE)

(56) Entgegenhaltungen:
- EP-A- 0 582 466
- DE-A- 3 841 199
- DE-A- 4 029 491
- DE-C- 4 327 366
- US-A- 3 844 819
- DATABASE WPI Section Ch, Week 8603 Derwent Publications Ltd., London, GB; Class A89, AN 86-016260 XP002022527 & JP-A-60 225 791 (SHINETSU CHEM IND CO LTD) , 11.November 1985

## Beschreibung

Die Erfindung betrifft ein Papier mit einer im Gußstreichverfahren aufgebrachten Beschichtung, die aus einer mineralisches Pigment, ein Stärkederivat sowie in an sich üblicher Zugabemenge bekannte Gußstreichhilfsmittel umfassenden wäßrigen Zusammensetzung gebildet ist.

Aus der DE-38 41 199 A1 ist ein mattgestrichenes Offset- oder Tiefdruckpapier bekannt, dessen zur Aufnahme der Druckfarben bestimmte Beschichtung einen Glanz von 4 bis 38 % (nach Lehmann, Meßwinkel 75°) aufweist. Die bekannte Beschichtung enthält 5 bis 14 Gew.% üblicher Bindemittel und neben 25 bis 70 Gew.% Calciumcarbonat und/oder weiteren anorganischen Weißpigmenten 10 bis 65 Gew.% unverkleisterte chemisch modifizierte, Stärkekörnchen als Pigment. Die Beschichtung wird mit üblichen Streichvorrichtungen aufgetragen, egalisiert und getrocknet. Der Auftrag im Gußstreichverfahren ist nicht vorgesehen. Für den Einsatz als Tiefdruckpapier wird vorgeschlagen, das Papier in einem weiteren Verfahrensschritt zu satinieren.

Aus der DE-43 27 366 C1 ist ein im Gußstreichverfahren hergestelltes Papier bekannt, dessen Beschichtung einen Glanz von 58 bis 68 % (nach Lehmann, Winkel 20 Grad) aufweist. Die bekannte Beschichtung enthält als Bindemittel einen Latex mit einer Glasübergangstemperatur > 18 °C und das Pigment besteht zu 70 bis 100 Gew.-Teilen aus Streichkaolin und/oder Talkum.

Aus der DE-40 29 491 A1 ist ein im Gußstreichverfahren beschichtetes Papier bekannt, bei dem ebenfalls ein filmbildendes Kunstharzbindemittel eingesetzt wird, auf den Einsatz mineralischen Pigmentes jedoch verzichtet werden kann, der max. Anteil an mineralischem Pigment in der im Gußstreichverfahren aufgebrachten Beschichtung jedoch auf 5 Gew.% beschränkt ist.

Die DE-41 39 386 C1 schlägt einen im Gußstreichverfahren beschichteten Karton vor, wobei die Gußstreichschicht filmbildendes Kunstharzbindemittel, natürliches Bindemittel, jedoch kein mineralisches Pigment, enthält. Gemäß den beiden zuletzt genannten Vorschlägen weisen die Deckschichten Glanzwerte im Bereich von mehr als 90 % auf.

Es hat sich nun jedoch gezeigt, daß auch ein Bedarf für ein einen geringeren Glanz aufweisendes, jedoch mit einer hohen Glätte ausgestattetes, im Gußstreichverfahren hergestelltes Papier besteht, das insbesondere im Thermotransferdruckverfahren mit sogenannten Strichcodes zu bedrucken ist. Die Strichcodes werden mittels Bildabtastgeräten (Scannern) erfaßt und z. B. in Registrierkassen lesbar gemacht. Es kommt hierbei auf höchste Genauigkeit des Druckbildes an.

Der Erfindung liegt somit die Aufgabe zugrunde, ein Papier zur Verfügung zu stellen, das über eine ausreichende Glätte verfügt, eine gute Druckfarbenannahme aufweist und mit hoher Genauigkeit bedruckbar ist. Insbesondere will die Erfindung auch ein Papier mit matter Oberfläche zur Verfügung stellen, das bei der Bilderfassung mittels Bildabtastgeräten eine verringerte Fehlerquote aufweist.

Zur Lösung der Aufgabe sieht die Erfindung ein Papier vor, das eine im Gußstreichverfahren aufgebrachte Beschichtung aufweist, die aus einer mineralisches Pigment, ein Stärkederivat sowie in an sich üblicher Zugabemenge bekannte Gußstreichhilfsmittel umfassenden wäßrigen Zusammensetzung gebildet ist. Die Beschichtung soll dabei durch die Kombination der folgenden Merkmale gekennzeichnet sein: das Pigment besteht zu 70 bis 100 Gew.% aus gemahlenem Calciumcarbonat, gefälltem Calciumcarbonat, Talkum oder einer Mischung dieser Pigmente und das Bindemittel der Beschichtung besteht - bezogen auf 100 Gew.-Teile Pigment - aus 6 bis 25 Gew.-Teilen Stärkeether.

Gemäß einer weiteren Ausführungsform der Erfindung ist die Beschichtung durch die Kombination der nachfolgenden Merkmale gekennzeichnet:
das Pigment besteht zu 70 bis 100 Gew.% aus: gemahlenem Calciumcarbonat, gefälltem Calciumcarbonat, Talkum oder einer Mischung dieser Pigmente und das Bindemittel der Beschichtung besteht aus einer Mischung, die - bezogen auf 100 Gew.-Teile Pigment - aus 6 bis 25 Gew.-Teilen Stärkeether, 0,5 bis 5 Gew.-Teilen Polyvinylalkohol und/oder 0,5 bis 2 Gew.-Teilen Carboxylmethylzellulose besteht.

Von entscheidender Bedeutung zur Realisierung der Erfindung ist der Verzicht auf Latex und statt dessen der Einsatz von Stärkeether, wobei gemäß der im Patentanspruch 1 angegebenen Ausführungsform Stärkeether als alleiniges Bindemittel eingesetzt wird. Lediglich in untergeordneten Anteilen ist entsprechend der im Patentanspruch 2 angegebenen Ausführungsform der Einsatz eines synthetischen, filmbildenden Bindemittels und/oder von CMC möglich.

Gemäß einer weiteren Ausführungsform sieht die Erfindung vor, daß das Pigment zusätzlich bis zu 30 Gew.-Teile Kieselgur, ein gefälltes Silikat des Aluminiums oder Calciums, Kaolin, calciniertes Kaolin, Aluminiumhydroxid, Titandioxid oder eine Mischung dieser Pigmente enthält.

Vorzugsweise besteht das Bindemittel der Beschichtung aus 6 bis 15 Gew.-Teilen Stärkeether, bzw. ist gemäß der im Anspruch 2 angegebenen Ausführungsform vorgesehen, daß die Bindemittelmischung 6 bis 15 Gew.-Teile Stärkeether enthält.

Zur Einstellung eines Papiers mit besonders matter Oberfläche hat sich insbesondere ein Calciumcarbonat mit grobem Korn als geeignet erwiesen.

Unter gemahlenem Calciumcarbonat mit grobem Korn sind Calciumcarbonate zu verstehen, bei denen mindestens 60 Masse-% der Teilchen > 2 µm sind. Ein für die Zwecke der Erfindung geeignetes Talkum weist eine Teilchengröße auf von:
unter 20 µm = 98 Gew.%
unter 10 µm = 83 Gew.%
unter 5 µm = 47 Gew.%
unter 2 µm = 15 Gew.%

Im allgemeinen ist eine besondere Vernetzung des aus Stärkeether bestehenden Bindemittels durch Zugabe geeigneter Vernetzungshilfsmittel nicht erforderlich. Sofern das vorgesehene Einsatzgebiet es jedoch erfordert, kann das Bindemittel durch 0,5 bis 3,5 Gew.-Teile eines oder mehrerer Vernetzungshilfsmittel aus der Gruppe: Polyaminepichlorhydrinharz, Polyamidepichlorhydrinharz und Epoxidharz vernetzt werden.

Insbesondere hat sich ein aliphatisches Epoxydharz als geeignet erwiesen, insbesondere ein Epoxydharz, das ein Reaktionsprodukt auf Basis von Bisphenol A und F und Epichlorhydrin ist.

Vorzugsweise wird als Stärkeether ein Hydroxypropylstärkeether eingesetzt, insbesondere ein Hydroxypropylstärkeether, der einen Substitutionsgrad < 0,2 aufweist, ganz besonders ist ein Hydroxypropylstärkeether mit einem Substitutionsgrad von 0,04 bis 0,12 bevorzugt.

Zur Glanzmessung der erfindungsgemäß aufgebrachten Beschichtung wird das bekannte Gardener-Verfahren eingesetzt, wobei sich zur Lösung der Aufgabe insbesondere ein mit einem Winkel von 20 Grad gemessener Glanzwert < 5 % als geeignet erwiesen hat.

Vergleichsweise durchgeführte Glanzmessungen nach dem Verfahren von Lehmann ergeben bei einem den höchsten Glanzwert ergebenden Winkel von 45 Grad Werte unterhalb von 20 %.

Die Messung der Glätte erfolgt in geeigneter Weise mit dem Parker Print Surf-Verfahren nach ISO 8791-4 unter Verwendung eines von der Fa. Lorenzen u. Wettre in Kista (Schweden) hergestellten Gerätes. Erfindungsgemäß hat sich ein Wert ≤ 2,5 *µ*m, insbesondere < 2 *µ*m, ganz besonders < 1,7 *µ*m, als geeignet erwiesen.

Als Gußstreichhilfsmittel kann die erfindungsgemäße Beschichtung außer den angegebenen Pigmenten und Bindemittelkomponenten ferner noch enthalten: Dispergiermittel, Ablösemittel, wie die Stearate von Natrium und Calcium, Öle, insbesondere Türkisch Rotöl, Nuancierungsfarbstoffe, Verdickungshilfsmittel, Entschäumer und Mittel zur Regulierung des pH-Wertes, wobei diese Gußstreichhilfsmittel in einer Menge bis zu insgesamt 4 Gew.-Teilen, bezogen auf 100 Gew.-Teile Pigment, in der Beschichtung vorliegen.

Unter dem in den Patentansprüchen erwähnten Gußstreichverfahren ist die sogenannte "direkte Methode" zu verstehen, d. h. das Gußstreichverfahren, bei dem die mit egalisierten, aber noch naßen Strich versehene Warenbahn mit der beheizten Oberfläche eines Hochglanzzylinders in Kontakt gebracht wird. Die sogenannte "Rewet"-Methode und die Gelierungsmethode werden von der vorliegenden Erfindung nicht umfaßt.

Als Beschichtungsträger kommen Papiere mit einer Flächenmasse im Bereich von 40 bis 250 g/m² in Frage; sofern es sich dabei um vorgestrichene Papiere handelt, ist erfindungsgemäß ein Strichauftragsgewicht von 16 bis 25 g/m² vorgesehen. Ohne Vorstrich wird erfindungsgemäß die Beschichtung mit einer Flächenmasse von 18 bis 35 g/m² aufgetragen. Vorzugsweise sind die Beschichtungsträger jedoch lediglich mit einer Oberflächenleimung versehen.

Die nachfolgenden Beispiele erläutern die Erfindung:

### Beispiel 1

Eine wäßrige Aufschlämmung aus 65 Gew.-Teilen grob gemahlenem Calciumcarbonat - 60 Gew.% > 2 *µ*m - und 35 Gew.-Teilen Talkum wird unter Zusatz von 0,13 Gew.-Teilen, bezogen auf Gesamtpigment, eines polycarbonsauren Salzes als Dispergiermittel hergestellt und dieser Mischung eine 20 %ige Lösung eines Hydroxypropylstärkeethers mit einem Substitutionsgrad von 0,07 in einer Menge von 20 Gew.-Teilen (trocken), bezogen auf Trockengewichtsteile des Pigmentes, zugegeben. Nach Herstellung einer homogenen Mischung wird als Ablösemittel eine Calciumstearatdispersion zugegeben, wobei der Anteil des Calciumstearats, bezogen auf den Gesamtfeststoffgehalt der Mischung 1 Gew.% beträgt. Die fertige Streichfarbe wird auf einen pH-Wert von 9,9 eingestellt. Der Feststoffgehalt der Streichfarbe beträgt 59,6 Gew.%.

Ein in der Masse geleimtes holzfreies Streichrohpapier mit einem Füllstoffgehalt von 8 Gew.%, das mit einer Stärkepräparation versehen wurde und eine Flächenmasse von 54 g/m² aufweist, wird auf einer Gußstreicheinrichtung mit der vorstehend angegebenen Streichfarbe beschichtet, wobei 26 g/m² - gerechnet als Trockengewichtsteile - aufgetragen werden. Die Ablösung des getrockneten Papiers vom Hochglanzzylinder erfolgt problemlos. Die Glanzmessung nach Gardener bei einem Winkel von 20 Grad ergibt einen Wert von 1,1 %. Die Oberfläche hat einen Parker Print Surf-Wert von 1,7 µm.

### Beispiel 2

Eine Streichfarbe entsprechend dem vorhergehenden Beispiel 1 wurde hergestellt, wobei der Gesamtpigmentanteil unverändert blieb, jedoch das im Beispiel 1 eingesetzte Talkum durch grob gemahlenes Calciumcarbonat mit grobem Korn ersetzt wurde. Im übrigen wurde wie im Beispiel 1 verfahren, wobei die Auftragsmenge der Streichfarbe auf das in Beispiel 1 angegebene Streichrohpapier 26 g/m² betrug. Es wurde ein Glanzwert von 1,1 % und ein Parker Print Surf-Wert von 1,7 µm gemessen.

### Beispiel 3

Entsprechend Beispiel 1 wurde eine Streichfarbe hergestellt, bei der jedoch zusätzlich 2 Gew.-Teile eines Vernetzungshilfsmittels - bezogen auf otro Pigment - zugegeben wurden. Bei dem angegebenen Vernetzungshilfsmittel handelt es sich um ein Reaktionsprodukt aus Bisphenol A und F mit Epichlorhydrin.

Entsprechend Beispiel 1 wurde die Streichfarbe auf das in Beispiel 1 angegebene Streichrohpapier aufgetragen. Das Auftragsgewicht betrug 27 g/m². Es wurde ein Glanzwert von 1,1 % und ein Parker Print Surf-Wert von 1,7 *µ* m gemessen.

### Beispiel 4

Es wird ein Papier entsprechend Beispiel 1 hergestellt, wobei die Streichfarbe jedoch statt 35 Gew.-Teilen Talkum nur 20 Gew.-Teile Talkum und zusätzlich 15 Gew.-Teile calciniertes Kaolin als Pigmentkomponente enthält. Das Auftragsgewicht betrug 25 g/m².

## Patentansprüche

1. Papier mit einer im Gußstreichverfahren aufgebrachten Beschichtung, die aus einer mineralisches Pigment, ein Stärkederivat sowie in an sich üblicher Zugabemenge bekannte Gußstreichhilfsmittel umfassenden wäßrigen Zusammensetzung gebildet ist, wobei die Beschichtung durch die Kombination der folgenden Merkmale gekennzeichnet ist:
- das Pigment besteht zu 70 bis 100 Gew.% aus: gemahlenem Calciumcarbonat, gefälltem Calciumcarbonat, Talkum oder einer Mischung dieser Pigmente,
- das Bindemittel der Beschichtung besteht - bezogen auf 100 Gew.-Teile Pigment - aus 6 bis 25 Gew.-Teilen Stärkeether.

2. Papier mit einer im Gußstreichverfahren aufgebrachten Beschichtung, die aus einer mineralisches Pigment, ein Stärkederivat sowie in an sich üblicher Zugabemenge bekannte Gußstreichhilfsmittel umfassenden wäßrigen Zusammensetzung gebildet ist, wobei die Beschichtung durch die Kombination der folgenden Merkmale gekennzeichnet ist:
- das Pigment besteht zu 70 bis 100 Gew.% aus: gemahlenem Calciumcarbonat, gefälltem Calciumcarbonat, Talkum oder einer Mischung dieser Pigmente,
- das Bindemittel der Beschichtung besteht aus einer Mischung, die - bezogen auf 100 Gew.-Teile Pigment - aus 6 bis 25 Gew.-Teilen Stärkeether, 0,5 bis 5 Gew.-Teilen Polyvinylalkohol und/oder 0,5 bis 2 Gew.-Teilen Carboxymethylzellulose besteht.

3. Papier nach einem der Ansprüche 1 oder 2, dadurch gekennzeichnet, daß das Pigment zusätzlich bis zu 30 Gew.-Teile Kieselgur, ein gefälltes Silikat des Aluminiums oder Calciums, Kaolin, calciniertes Kaolin, Aluminiumhydroxid, Titandioxid oder eine Mischung dieser Pigmente enthält.

4. Papier nach einem der Ansprüche 1 und 3, dadurch gekennzeichnet, daß das Bindemittel der Beschichtung aus 6 bis 15 Gew.-Teilen Stärkeether besteht.

5. Papier nach einem der Ansprüche 2 und 3, dadurch gekennzeichnet, daß die Bindemittelmischung der Beschichtung 6 bis 15 Gew.-Teile Stärkeether enthält.

6. Papier nach einem der Ansprüche 1, 3 und 4 oder 2, 3 und 5, dadurch gekennzeichnet, daß es sich bei dem Calciumcarbonat um ein Calciumcarbonat mit grobem Korn handelt.

7. Papier nach einem der Ansprüche 1, 3, 4 und 6 oder 2, 3, 5 und 6, dadurch gekennzeichnet, daß die Beschichtung, bezogen auf 100 Gew.-Teile otro Pigment - 0,5 bis 3,5 Gew.-Teile eines oder mehrerer Vernetzungshilfsmittel aus der Gruppe: Polyaminepichlorhydrinharz, Polyamidepichlorhydrinharz und Epoxidharz enthält.

## Claims

1. Paper having a coating applied in a cast coating process, which coating is formed from an aqueous composition comprising mineral pigment, a starch derivative and, in an amount customary *per se*, known cast coating auxiliaries, the coating being characterised by the combination of the following features:
- from 70 to 100 % by weight of the pigment consists of: ground calcium carbonate, precipitated calcium carbonate, talcum or a mixture of those pigments,
- the binder of the coating consists of from 6 to 25 parts by weight of starch ether, based on 100 parts by weight of pigment.

2. Paper having a coating applied in a cast coating process, which coating is formed from an aqueous composition comprising mineral pigment, a starch derivative and, in an amount customary *per se*, known cast coating auxiliaries, the coating being characterised by the combination of the following features:
- from 70 to 100 % by weight of the pigment consists of: ground calcium carbonate, precipitated calcium carbonate, talcum or a mixture of those pigments,
- the binder of the coating consists of a mixture that, based on 100 parts by weight of pigment, consists of from 6 to 25 parts by weight of starch ether, from 0.5 to 5 parts by weight of polyvinyl alcohol and/or from 0.5 to 2 parts by weight of carboxymethylcellulose.

3. Paper according to either one of claims 1 and 2, characterised in that the pigment additionally contains up to 30 parts by weight of kieselguhr, a precipitated silicate of aluminium or calcium, kaolin, calcined kaolin, aluminium hydroxide, titanium dioxide or a mixture of those pigments.

4. Paper according to either one of claims 1 and 3, characterised in that the binder of the coating consists of from 6 to 15 % by weight starch ether.

5. Paper according to either one of claims 2 and 3, characterised in that the binder mixture of the coating contains from 6 to 15 % by weight starch ether.

6. Paper according to any one of claims 1, 3 and 4 or 2, 3 and 5, characterised in that the calcium carbonate is a calcium carbonate of coarse particle size.

7. Paper according to any one of claims 1, 3, 4 and 6 or 2, 3, 5 and 6, characterised in that the coating, based on 100 parts by weight of oven-dry pigment, contains from 0.5 to 3.5 parts by weight of one or more crosslinking auxiliaries from the group: polyamine epichlorohydrin resin, polyamide epichlorohydrin resin and epoxy resin.

## Revendications

1. Papier portant un revêtement déposé par couchage au glacis, formé à partir d'une composition aqueuse contenant un pigment minéral, un dérivé d'amidon ainsi que des adjuvants de couchage connus en des quantités connues, le revêtement étant caractérisé par la combinaison de caractéristiques suivante :
- le pigment est constitué de 70 à 100 % en poids de carbonate de calcium broyé, de carbonate de calcium précipité, de talc ou d'un mélange de ces pigments,
- le liant du revêtement est constitué de 6 à 25 parties en poids d'éther d'amidon pour 100 parties en poids de pigment.

2. Papier portant un revêtement déposé par couchage au glacis, formé à partir d'une composition aqueuse contenant un pigment minéral, un dérivé d'amidon ainsi que des adjuvants de couchage connus en des quantités connues, le revêtement étant caractérisé par la combinaison de caractéristiques suivante :
- le pigment est constitué de 70 à 100 % en poids de carbonate de calcium broyé, de carbonate de calcium précipité, de talc ou d'un mélange de ces pigments,
- le liant du revêtement est constitué de 6 à 25 parties en poids d'éther d'amidon, de 0,5 à 5 parties en poids de poly(alcool vinylique) et/ou de 0,5 à 2 parties en poids de carboxyméthylcellulose, rapporté à 100 parties en poids de pigment.

3. Papier selon une des revendications 1 ou 2, caractérisé par le fait que le pigment contient en outre jusqu'à 30 % en poids de terre d'infusoires, de silicate d'aluminium ou de calcium précipité, du kaolin, du kaolin calciné, de l'hydroxyde d'aluminium, du dioxyde de titane ou d'un mélange de ces pigments.

4. Papier selon une des revendications 1 et 3, caractérisé par le fait que le liant du revêtement comprend de 6 à 15 parties en poids d'éther d'amidon.

5. Papier selon une des revendications 2 et 3, caractérisé par le fait que le mélange de liants du revêtement comprend de 6 à 15 parties en poids d'éther d'amidon.

6. Papier selon une des revendications 1, 3 et 4 ou 2, 3 et 5, caractérisé par le fait que le carbonate de calcium est du carbonate de calcium à granulométrie grossière.

7. Papier selon une des revendications 1, 3, 4 et 6 ou 2, 3, 5 et 6, caractérisé par le fait que le revêtement contient - pour 100 parties en poids de pigment séché au four - 0,5 à 3,5 parties en poids d'un ou de plusieurs agents de réticulation choisis dans le groupe formé par les résines polyamine-épichlorhydrine, polyamide-épichlorhydrine et époxyde.
